# EUROPÄISCHE PATENTSCHRIFT

(11) **EP 0 093 321 B1**
(45) Veröffentlichungstag und Bekanntmachung des Hinweises auf die Patenterteilung: **05.11.1986**
(21) Anmeldenummer: 83103831.0
(22) Anmeldetag: 20.04.1983
(51) Int. Cl.: D21H 3/02

(54) **Leimungsmittel auf Basis von Ketendimeren**
Sizing agent based on ketene dimers
Agent d'encollage à base de cétènes dimères

(30) Priorität: 03.05.1982 DE 3216414
(43) Veröffentlichungstag der Anmeldung: 09.11.1983
(73) Patentinhaber: BAYER AG, 51368 Leverkusen (DE)
(72) Erfinder: Schröer, Wolf-Dieter, Dr., D-5090 Leverkusen 1 (DE); Beck, Ulrich, Dr., D-5303 Bornheim 3 (DE); Mummenhoff, Peter, Dr., D-5000 Köln 80 (DE); Bäumgen, Heinz, D-5090 Leverkusen 1 (DE)

## Beschreibung

Die vorliegende Erfindung betrifft wäßrige Leimungsmittel auf der Basis von Ketendimeren, aminmodifizierter Stärke und gegebenenfalls weiteren Hilfsmitteln.

In der DE-A-1 546 321 wurden Säureanhydride und Säure-Chloride als Streckmittel für papierleimende Ketendimere erwähnt, jedoch wird ihr Einsatz in Kombinstion mit aminmodifizierter Stärke nicht beschrieben.

Ein gravierender Nachteil von Ketendimeremulsionen, wie sie in der DE-C-1 148 130 beschrieben werden - sie enthalten Ketendimere und aminmodifizierte Stärke - besteht darin, daß zur Erreichung einer brauchbaren Leimungswirkung zusätzlich ein Fixiermittel eingesetzt werden muß. Ein weiterer Nachteil der Leimung mit Ketendimeremulsionen besteht darin, daß die vollständige Leimungswirkung sich nur dann in der Trockenstufe der Papiermaschine ausbildet, wenn mit großem Energieaufwand getrocknet wird.

Aufgabe der Erfindung war daher die Herstellung von wirksameren und gegebenenfalls problemloser anwendbaren Leimungsmitteln auf der Basis von Ketendimeren.

Die Aufgabe wird dadurch gelöst, daß dem Ketendimer (1) vor dem Emulgieren eine geringe Menge hydrophober Verbindungen zugesetzt wird, die eine gegenüber OH-Gruppen im pH-Bereich 2 bis 6 reaktive funktionelle Gruppe enthalten, wobei diese hydrophoben Verbindungen aus der Reihe der Säurehalogenide, Säureanhydride, Imidsäurehalogenide, Isocyanate oder Carbamoylhslogenide ausgewählt sind.

Gegenstand der Erfindung sind wäßrige Leimungsmittel auf der Basis von Ketendimeren enthaltend sminmodifizierte Stärke und gegebenenfalls weitere Hilfsmittel, dadurch gekennzeichnet, daß die Ketendimere der Formel in welcher die Substituenten
R, und R₂ gleich oder verschieden sein können und für Kohlenwasserstoffreste mit 6 bis 30 Kohlenstoffatomen stehen,

entsprechen und die Leimungsmittel zusätzlich eine oder mehrere hydrophobe Verbindung(en), die eine oder mehrere gegenüber OH-Gruppen im pH-Bereich 2 bis 6 reaktive funktionelle Gruppen aufweisen, aus der Reihe Säurehalogenide, Säureanhydride, lmidsäurehalogenide, Isocyanate oder Carbamoylhalogenide enthalten.

Auf 1000 Gew.-Teile Ketendimer (1) werden vorzugsweise 0,1 bis 1,0 Mol der hydrophoben Verbindung(en) eingesetzt.

Weiterer Gegenstand der Erfindung ist das Verfahren zur Herstelluhg der Leimungsmittel-Präparationen, dadurch gekennzeichhet, daß man die hydrophobe Verbindung dem geschmolzenen Ketendimer zumischt und beide gemeinsam gegebenenfalls unter Zusatz von oberflächenaktiven Stoffen (wie z.E. Emulgatoren und Dispergatoren) und weiteren Hilfsmitteln in die wäßrige vorzugsweise 1-12 %ige Lösung einer aminmodifizierten Stärke gibt. Vorzugsweise werden wäßrige Dispersionen oder Emulsionen hergestellt.

Ein weiterer Gegenstand der Erfindung ist die Verwendung der vorstehend genannten Leimungsmittel zum Leimen von papier, insbesondere zur Masseleimung von Papier.

Als Substituenten R₁ und R₂ der Formel (1) stehen gesättigte, ungesättigte und/oder cyclische Kohlenwasserstoffreste, z.B. Alkyl-, Alkenyl-, Aralkyl-, Alkylaryloder Alkylcycloalkylgruppen.

Technisch interessante Ketendimere werden aus Fettsäuren mit 12 bis 22, insbesondere mit 14 bis 20 Kohlenstoffatomen erhalten. Besonders geeignet sind technische Fettsäuregemische, wie technische Stearinsäure, die als Hauptkomponenten Stearin- und Palmitinsäure enthalten und Fettsäuregemische, die natürlich vorkommenden Fetten entstammen, z.E. Kokosnußöl, Babassuöl, Palmkernöl, Palmöl, Olivenöl, Erdnußöl, Rapsöl, Rindertalg, Schmalz und Walfett. Die Herstellung der Ketendimeren aus den Fettsäuren erfolgt über die daraus erzeugten Fettsäurechloride, aus denen durch Chlorwasserstoffabspaltung mit tertiären Aminen die Ketendimeren erhalten werden können.

Weitere bei der Herstellung der erfindungsgemäßen Leimungsmittel einsetzbare Ketendimere sind z.E. Phenylketendimer, Benzylketendimer und Decylketendimer.

Als hydrophobe Reste, die die reaktiven Gruppen tragen kommen in den erfindungsgemäß eingesetzten hydrophoben Verbindungen Alkyl-, Alkenyl-, Cycloalkyl-, Aryl-, Aralkyl- und Alkylsrylgruppen in Frage.

Von den genannten hydrophoben Verbindungen werden Säurehalogenide, Carbonsäureanhydride und Isocyanate bevorzugt eingesetzt.

Als hydrophohe, gegenüber OH-Gruppen reaktive Verbindungen eignen sich auch solche Verbindungen, die selbst auch zur Leimung eingesetzt werden können. Die bei den erfindungsgemäßen Präparationen erzielte Leimungswirkung ist jedoch größer als die Summe der Leimungswirkungen der einzelnen Bestandteile.

Bevorzugt anwendbare Säureanhydride umfassen Kolophoniumanhydrid (US-A- 3 582 164), Anhydride der Struktur worin
R₃ und R₄ geradkettige oder verzweigte Alkyl-, Alkenyl-, Aralkyl- oder Alkylarylreste mit mehr als etwa 14 Kohlenstoffatomen sind und Anhydride der Struktur worin
R₅ ein Dimethylen- oder Trimethylenrest und
R₆ ein Rest aus der Gruppe Alkyl-, Alkenyl-, Aralkyloder Aralkenylrest mit mehr als 7 Kohlenstoffatomen ist, z.B. substituierte cyclische Dicarbonsäureanhydride wie Bernstein- und Glutarsäureanhydride (DE-A-2 710 071 ) und Oligomere aus Maleinsäureanhydrid und polymerisierbaren Olefinen (DE-A-2 947 174 und 2 804 202, US-A-3 244 767).

Übliche Isocyanate (DE-A-2 710 061) sind z.B. solche, die Kohlenwasserstoffreste mit wenigstens 12 Kohlenstoffatomen, vorzugsweise 14 bis 36 Kohlenstoffatomen enthalten, wie Kolophoniumisocyanate, Hexadecylisocyanat, Oktadecylisocyanat, 6-Phenyldecyl-isocyanat (DE-A-2710 061).

Weiterhin sind Diisocyanate wie beispielsweise Hexamethylendiisocyanat, 2,2,3-Trimethyl-1,6-diisocyanatohexan, 2,4,4-Trimethyl-1,6-diisocyanatohexan, 1,4-Di-isocyanatocyclohexan, 5-lsocyanato-1-isocyanatomethyl-1,3,3-trimethylcyclohexan, Bis-(4-isocyanato-cyclo-hexyl)-methan, 1,3-Diisocyanatobenzol, 1,4-Diisocyanatobenzol, To)uy)en-2,4-diisocyanat, Toluylen-2,6-diisocyanat, 1,3-Bisisocyanatomethylbenzol, 1,4-Bisisocyanatomethylbenzol, Bis-(4-isocyanatophenyl)-methan, 2,2-Bis-(4-isocyanatophenyl)-propan oder deren Gemische geeignet. Bevorzugt werden Kolophoniumisocyanat, Hexadecylisocyanat und Octadecylisocyanat.

Geeignete Säurehalogenide leiten sich von gesättigten oder ungesättigten Fettsäuren mit 12 bis 30 Kohlenstoffatomen ab, wie Dodecanoylhlorid, Dodecanoylbromid, Tetradecanoylchlorid, Tetradecanoylbromid, Hexadecanoylchlorid, Hexadecanoylhromid, Octadecanoylchlorid, Octadecanoylbromid, Ölsäurechlorid, Ölsäurebromid, Arachinsäurechlorid und können auch im Gemisch eingesetzt werden.

Weiterhin sind Dicarbonsäuredihalogenide geeignet, die sich von Dicarbonsäuren mit wenigstens 8 C-Atomen ableiten, wie beispielsweise Korksäuredichlorid, Korksäuredibromid, Azelainsäuredichlorid, Azelainsäuredibromid, Trimethyladipinsäuredichloride, Sebacinsäuredichlorid, Sebacinsäuredibromid, Dodecansäuredichlorid, Dodecansäuredibromid, Dimerfettsäuredichloride, Dimerfettsäuredibromide, sowie Gemische dieser Verbindungen.

Unter den Säurehalogeniden sind die Säurechloride bevorzugt, insbesondere geeignnet sind Hexadecanoylchlorid, Octadecanoylchlorid, ölsäurechlorid und Dimerfettsäuredichloride.

Die hydrophoben Verbindungen werden in solcher Menge den Ketendimeren zugemischt, daß, falls sie Leimungswirkung besitzen, sie selbst noch keinen wesentlichen Beitrag zur Leimung leisten. Die zugesetzten hydrophoben Verbindungen vermögen die Leimungswirkung der Ketendimeren im überadditiven Maße im Sinne eines Synergismus zu verstärken. Die Menge der zugesetzten hydrophoben Verbindungen ist von deren Molgewicht abhängig, da es darauf ankommt eine bestimmte Anzahl von reaktiven Gruppen dem Ketendimeren zuzumischen. Auf 1000 Gew.-Teile Ketendimer sind 0,1 bis 1,0 Mol hydrophobe Verbindungen mit reaktiven Gruppen ausreichend. Die bevorzugte Einsatzmenge beträgt 0,2 bis 0,7 Mol hydrophobe Verbindungen mit reaktiven Gruppen pro 1000 Gew.-Teile Ketendimer.

Unter Hilfsmittel werden im Sinne der vorliegenden Erfindung beispielsweise oberflächenaktive Stoffe (Emulgatoren oder Dispergatoren),Lösungsmittel, Verdicker, Biocide, z.B. Fungizide, und Antischaummittel verstanden.

Die Emulsionen werden z.B. durch Emulgieren der geschmolzenen Mischung aus Ketendimer (1) und hydrophober Verbindung, der etwa 5-35 % eines flüssigen Kohlenwasserstoffs, wie Toluol, Cyclohexan, Octan oder Kohlenwasserstoffgemische zugesetzt werden können, der wäßrigen, 1 bis 12 %igen Lösung einer aminmodifizierten Stärke bei Temperaturen von 30 bis 90°C hergestellt, wobei als oberflächenaktive Stoffe z.B. anionische Dispergiermittel aus der Gruppe der Kresol-Naphtholsulfonsäure-Formaldehyd- oder Phenol-Eisulfit-Harnstoff-Kondensate, nichtionische Emulgatoren, die man durch Anlagerung von Ethylenoxid an Hydroxylgruppen und längere Kohlenwasserstoffreste enthaltende Verbindungen, wie gesättigte und ungesättigte Alkohole mit 12 bis 18 Kohlenstoffatomen oder alkylierte phenole erhält, und Kombinationen von zwei oder mehr der genannten oberflächenaktiven Stoffe verwendet werden können. Bevorzugt sind anionische oberflächenaktive Stoffe.

Die Mengen der oberflächenaktiven Stoffe werden so bemessen, daß über lange Zeit stabile Präparationen erhalten werden. Die bei der Umsetzung erhaltenen Präparationen werden auf den gewünschten Ketendimergehalt (vorzugsweise 2 bis 10 Gew.-%) verdünnt. Die Stabilität der wäßrigen Emulsionen kann durch Einstellen auf einen sauren pH-Wert erheblich gesteigert werden. In der Regel wird mit Mineralsäure oder C₁-C₄-Carbonsäure ein pH-Wert von 2,0 bis 5,5, vorzugsweise 3,0 bis 4,5, eingestellt.

Die erfindungsgemäßen Leimungsmittel enthalten vorzugsweise 2 bis 10 Gew.-% Ketendimer und 0,5 bis 4 Gew.-% aminmodifizierte Stärke (bezogen auf das Gesamtgewicht der Leimungsmittelpräparation). Als aminmodifizierte Stärke sei beispielhaft kationische Kartoffelstärke aufgeführt.

Die erfindungsgemäßen Leimungsmittel können auch in Kombination mit für diesen Zweck üblichen Fixiermitteln angewendet werden. Als derartige Fixiermittel kommen vorzugsweise Naßfestmittel (z.B. auf Polyamidamin-Basis) oder auch Polyacrylamide in Frage. Siehe dazu z.B. DE-A-1 906450 und DE-A-1 720 905.

Der Gegenstand der Erfindung wird durch die nachstehend beschriebenen Beispiele näher erläutert.

### A) Herstellung der Ketendimeremulsionen

Ein Gemisch aus 300 g kationischer Kartoffelstärke, 25 g Essigsäure und 4675 g Wasser wurde 1 Stunde bei 90-95° C gerührt. Die Mischung wurde auf 60°C gekühlt und 25 g anionisches Dispergiermittel (Kresol-Naphtholsulfonsäure-Formaldehyd-Kondensat) und eine 60°C heiße Schmelze aus 600 g Ketendimer, aus einem Gemisch von Palmitin- und Stearinsäure hergestellt und a g hydrophober Verbindung b mit einem Schnellrührer eingerührt und das Gemisch zweimal bei 200 bar Druck durch einen Knollenberg-Homogenisator geführt. Das homogenisierte Produkt wurde mit Wasser auf einen Ketendimergehalt von 6 % verdünnt und auf 30°C abgekühlt.

### B) Testung der Leimungswirkung

Auf einem Laborblattbildner wurden Papierblätter unter Verwendung der Leimungsmittelemulsionen hergestellt. Aus 100 Teilen Zellstoff (50 % Birkensulfat, 50 % Kiefernsulfat) mit einem Mahlgrad von 30° SR^{*} und 25 Teilen Kreide wurde in Wasser mit ca. 20° dH" eine Pulpe mit einem Festgehalt von 0,5 % hergestellt. Bezogen auf das Pulpentrockengewicht wurden a % Emulsion und anschließend b % Fixiermittel auf Basis Polyamidamin (Nadavin LT(R), Fa. Bayer) zugesetzt. Die gebildeten Bögen wurden bis zu einem Festgehalt von 30 - 35 % naßgepreßt und anschließend bei 90-93° C auf einem dampfbeheizten Trommeltrockner 4 Minuten getrocknet. Die Papierblätter hatten ein Flächengewicht von 80 g/m². Zur Bestimmung des Leimungseffektes wurde der Cobb₆₀-Wert (DIN 53 132) ermittelt. Der Cobb₆₀-Wert ist ein Maß für die Wasseraufnahme des Papiers. Ein niedrigerer Cobb₆₀-Wert entspricht einer höheren Leimungswirkung.
*) Mahlgrad nach Schopper-Riegler (ausgedrückt in ° SR, Bestimmungsmethode nach DIN 54 360)
**) ° dH: Härtegrad des Wassers, angegeben in Grad deutscher Härte.

### C) Herstellung von Ketendimer aus Stearin-/Palmitinsäuregemisch

In 520 g Toluol, das durch Andestillieren getrocknet wurde, wurden 400 g Fettsäurechlorid-Gemisch aus 60 Teilen Stearoyl- und 40 Teilen Palmitoylchlorid gelöst.

Unter Rühren wurde bei 20 bis 50°C eine Lösung von 145 g Triethylamin in 240 g getrocknetem Toluol zugetropft und die Mischung zwei Stunden auf 50°C erhitzt. Dann wurden bei dieser Temperatur 400 g 50°C warmes Wasser, das 12 g konzentrierte Salzsäure enthielt, zugesetzt und 15 Minuten kräftig gerührt.

Die organische Phase wurde bei 50° C sorgfältig abgetrennt und das Lösungsmittel bei einer Badtemperatur von 50-55° C im Vakuum vollständig abdestilliert. Man erhielt 337 bis 345 g (Ausbeute 96 - 98 % der Theorie) dimeres Keten, das beim Abkühlen kristallisiert. Schmelzpunkt = 52-54°C.

## Patentansprüche

1. Wäßrige Leimungsmittel auf Basis von Ketendimeren enthaltend aminmodifizierte Stärke und gegebenenfalls weitere Hilfsmittel, dadurch gekennzeichnet, daß die Ketendimere der Formel in welcher die Substituenten R, und R₂ gleich oder verschieden sein können und für Kohlenwasserstoffreste mit 6 bis 30 Kohlenstoffatomen stehen,
entsprechen und die Leimungsmittel zusätzlich eine oder mehrere hydrophobe Verbindung(en), die eine oder mehrere gegenüber OH-Gruppen im pH-Bereich 2 bis 6 reaktive funktionelle Gruppen aufweisen aus der Reihe Säurehalogenide, Säureanhydride, lmidsäurehalogenide, Lsocyanate oder Carbamoylhalogenide enthalten.

2. Leimungsmittel gemäß Anspruch 1, dadurch gekennzeichnet, daß sie auf 1000 g Ketendimer der Formel (1) 0,1 bis 1,0 Mol der hydrophoben Verbindung(en) enthalten.

3. Leimungsmittel nach Anspruch 1, dadurch gekennzeichnet, daß sie auf 1000 g Ketendimer der Formel (1) 0,2 bis 0,7 Mol der hydrophoben Verbindung(en) enthalten.

4. Leimungsmittel gemäß Anspruch 1 bis 3, dadurch gekennzeichnet, daß es sich bei den weiteren Hilfsmitteln um oberflächenaktive Stoffe und/oder Lösungsmittel und/oder Verdicker und/oder Biocide und/oder Antischaummittel handelt.

5. Leimungsmittel gemäß Anspruch 1 bis 4, dadurch gekennzeichnet, daß die hydrophobe Verbindung als hydrophoben Molekülteil Alkyl-, Alkenyl-, Cycloalkyl-, Aryl-, Aralkyl- und Alkylarylgruppen und als reaktive Gruppen Säurehalogenid-, Säureanhydrid- oder Isocyanatgruppen enthält.

6. Leimungsmittel nach Anspruch 1 bis 9, dadurch gekennzeichnet, daß die hydrophobe Verbindung Kolophoniumisocyanat, Hexadecylisocyanat, Octadecylisocyanat oder deren Mischung ist.

7. Leimungsmittel nach Anspruch 1 bis 9, dadurch gekennzeichnet, daß die hydrophobe Verbindung Hexamethylendiisocyanat, Toluylen-2,4-diiso-cyanat, To)uy)en-2,6-diisocyanat, Bis-(4-iso-cyanatophenyl)-methan, 2,2-Bis-(4-isocyanato-phenyl)-propan oder deren Mischung ist. 8. Leimungsmittel nach Anspruch 1 bis 5 dadurch gekennzeichnet, daß die hydrophobe Verbindung Hexadecanoylchlorid, Octadecanoylchlorid, Ölsäurechlorid, Dimerfettsäuredichlorid oder deren Mischung Ist.

9. Verfahren zur Herstellung der Leimungsmittel gemäß Anspruch 1, dadurch gekennzeichnet, daß man die hydrophobe Verbindung dem geschmolzenen Ketendimer der Formel (1) zumischt und beide gemeinsam, gegebenenfalls unter Zusatz von, weiteren Hilfsmitteln, zur wäßrigen Lösung einer aminmodifizierten Stärke gibt.

10. Verwendung von wäßrigen leimungsmitteln gemäß Anspruch 1 bis 8 zur Leimung von Papier.

## Claims

1. Aqueous sizes based on ketene dimers containing aminemodified starch and, optionally further auxiliaries, characterised in that the ketene dimers correspond to the formula in which
the substituents R₁ and R₂ can be identical or different and represent hydrocarbon radicals with 6 to 30 carbon atoms,
and the sizes additionally contain one or more hydrophobic compound(s) which contain one or more finctional groups which are reactive towards OH groups in the pH range of 2 to 6 and are from the series comprising acid halides, acid anhydrides, imidic acid halides, isocyanates or carbamoyl halides.

2. Sizes according to Claim 1, characterised in that they contain 0.1 to 1.0 mol of the hydrophobic compound(s) per 1000g of ketene dimer of the formula (1).

3. Sizes according to Claim 1, characterised in that they contain 0.2 to 0.7 mol of the hydrophobic compound(s) per 1000g of ketene dimer of the formula (1).

4. Sizes according to Claim 1 to 3, characterised in that the further auxiliaries are surface-active substances and/or solvents and/or thickeners and/or biocides and/or antifoaming agents.

5. Sizes according to Claim 1 to 4, characterised in that the hydrophobic compound contains as the hydrophobic molecular part alkyl, alkenyl, cycloalkyl, aryl, aralkyl and alkylaryl groups and as reactive groups acid halide, acid anhydride or isocyanate groups.

6. Sizes according to Claim 1 to 5, characterised in that the hydrophobic compound is colophony isocyanate, hexadecyl isocyanate, octadecyl isocyanate or a mixture thereof.

7. Sizes according to Claim 1 to 5, characterised in that the hydrophobic compound is hexamethylen; diisocyanate, toluylene-2,4-diisocyanate, toluylene-2,6-diisocyanate, bis-(4-isocyanatophenyl)-methane, 2,2- bis-(4-isocyanatophenyl)-propane or a mixture thereof.

8. Sizes according to Claim 1 to 5, characterised in that the hydrophobic compound is hexadecadoyl chloride, octadecanoyl chloride, oleic acid chloride, dimeric fatty acid dichloride or a mixture thereof.

9. Process for the preparation of the sizes according to Claim 1, characterised in that the hydrophobic compound is admixed to the melted ketene dimer of the formula (I) and both are added together, optionally with the addition of other auxiliaries, to an aqueous solution of an amine-modified starch.

10. Use of aqueous sizes according to Claim 1 to 6 for sizing paper.

## Revendications

1. Colles aqueuses à base de dimères de cétènes contenant de l'amidon modifié par des amines et le cas échéant d'autres produits auxiliaires, caractérisées en ce que les dimères de cétènes répondent à la formule dans laquelle les substituants R₁ et R₂ peuvent être identiques ou différents et consistent en restes hydrocarbonés contenant 6 à 30 atomes de carbone,
et en ce que les colles contiennent en outre un ou plusieurs composés hydrophobes portant un ou plusieurs groupes fonctionnels réactifs à l'égard des groupes OH dans l'intervalle de pH de 2 à 6 pris dans la classe des halogénures d'acides, des anhydrides, des halogénures d'imidoacides, des isocyanates ou des halogénures de carbamoyle.

2. Colles selon la revendication 1, caractérisées en ce qu'elles contiennent de 0,1 à 1,0 mole de composés hydrophobes pour 1 000 g du dimère de cétène de formule 1.

3. Colles selon la revendication 1, caractérisées en ce qu'elles contiennent de 0,2 à 0,7 mole de composés hydrophobes pour 1 000 g de dimère de cétène de formule 1.

4. Colles selon les revendications 1 à 3, caractérisées en ce que les autres produits auxiliaires sont des substances tensioactives et/ou des solvants et/ou des agents épaississants et/ou des biocides et/ou des agents antimousses.

5. Colles selon les revendications 1 à 4, caractérisées en ce que le composé hydrophobe contient en tant que partie hydrophobe de la molécule un groupe alkyle, alcényle, cycloalkyle, aryle, aralkyle ou alkylaryle et en tant que groupe réactif un groupe halogénure d'acide, anhydride ou isocyanate.

6. Colles selon les revendications 1 à 5, caractérisées en ce que le composé hydrophobe est l'isocyanate de olophane, l'isocyanate d'hexadécyle, l'isocyanate d'octadécyle ou un mélange de ces composés.

7. Colles selon les revendications 1 à 5, caractérisées en ce que le composé hydrophobe est l'hexaméthylèediisocyanate, le toluylène-2,4-diisocyanate, le toluylène-2,6-diisocyanate, le bis-(4-isocyanatophényl)-méthane, le 2,2-bis-(4-isocyanatophényl)-propane ou un mélange de ces composés.

8. Colles selon les revendications 1 à 5, caractérisées en ce que le composé hydrophobe consiste en le chlorure d'hexadécanoyle, le chlorure d'octadécanoyle, le chlorure de l'acide oléique, un dichlorure d'acide gras dimère ou leur mélange.

9. Procédé de préparation des colles selon la revendication 1, caractérisé en ce que l'on mélange le composé hydrophobe au dimère de cétène de formule (1) fondu et on ajoute ces deux composants en commun, éventuellement avec adjonction d'autres produits auxiliaires, à la solution aqueuse d'un amidon à modification amino.

10. Utilisation des colles aqueuses selon les revendications 1 à 8 pour le collage du papier. éventuellement avec adjonction d'autres produits auxiliaires, à la solution aqueuse d'un amidon à modification amino.

10. Utilisation des colles aqueuses selon les revendications 1 à 8 pour le collage du papier.
